# EUROPÄISCHE PATENTSCHRIFT

(11) **EP 0 171 575 B1**
(45) Veröffentlichungstag und Bekanntmachung des Hinweises auf die Patenterteilung: **29.11.1989**
(21) Anmeldenummer: 85108213.1
(22) Anmeldetag: 03.07.1985
(51) Int. Cl.: D21C 9/10

(54) **Verfahren zur Delignifizierung und Bleiche von Zellstoffen**
Process for the delignification and bleaching of cellulose pulps
Procédé de délignification et blanchiment de pâtes cellulosiques

(30) Priorität: 01.08.1984 DE 3428352
(43) Veröffentlichungstag der Anmeldung: 19.02.1986
(73) Patentinhaber: Degussa Aktiengesellschaft, 60311 Frankfurt (DE); PWA Waldhof GmbH, D-68305 Mannheim (DE)
(72) Erfinder: Krüger, Horst, Dr., D-6100 Darmstadt (DE); Süss, Hans-Ulrich, Dr., D-6467 Hasselroth 3 (DE); Arnold, Gerhard, Dr., Court Mobile Alabama 36609 (US); Anspach, Sigrid, D-6711 Grosskarlbach (DE); Jelitto, Hans, D-6840 Lampertheim (DE); Schwartzkopff, Ursula, Dr.rer.nat, D-8752 Kleinostheim (DE)

(56) Entgegenhaltungen:
- EP-A- 0 087 553
- WO-A-79/00637
- DE-A- 2 040 763
- US-A- 3 719 552
- US-A- 4 372 812

## Beschreibung

Die Erfindung betrifft die Delignifizierung von Zellstoffen mit Sauerstoff und Wasserstoffperoxid in saurem Medium.

Die auf chemischem Weg gewonnenen Zellstoffe, wie sie z.B. aus dem Sulfitverfahren oder den alkalischen Natron- oder Sulfatverfahren anfallen, enthalten neben dem Hauptbestandteil Cellulose noch geringe Mengen Lignin, Hemicellulosen und einige andere Bestandteile. Die genannten Begleitstoffe der Cellulose, vor allem das Lignin, bewirken die Verfärbung des Zellstoffes oder daraus hergestellter Produkte.

Um aus dem Zellstoff Papier oder andere Produkte von hoher Weisse, die nicht zur Vergilbung neigen, herzustellen, ist eine Entfernung der nach dem chemischen Aufschluss verbliebenen Begleitstoffe durch eine Bleiche notwendig.

Gemäss Stand der Technik wird die Bleiche in mehrstufigen Systemen mit z. B. Chlor, Hypochlorit, Sauerstoff und Wasserstoffperoxid durchgeführt. Nachteilig ist bei der Anwendung von Chlor und auch Hypochlorit die Bildung chlorierter Substanzen, die biologisch schwer abbaubar sind und teilweise mutagene Eigenschaften aufweisen. Eindampfung und Verbrennung dieser Abwässer ist die beste Methode zur Verringerung der Abwasserprobleme. Die Rückführung des Abwassers aus der Bleiche in den Chemikalienaufbereitungsprozess des Aufschlusses ist wegen der durch Chlorionen verursachten Korrosion jedoch problematisch.

Sauerstoff und Wasserstoffperoxid werden heute ausschliesslich unter alkalischen Bedingungen als Bleichmittel verwendet. Die Ablauge des Bleichprozesses enthält daher Natronlauge und ist nur bei einem Aufschlussprozess mit Natrium als Base problemlos zurückzuführen. Bei der Herstellung von Sulfatzellstoff, bei dem mit alkalischer Sulfidlösung gearbeitet wird, ist dies leicht möglich. Die Erzeugung von Sulfitzellstoff erfolgt dagegen heute fast ausschliesslich auf Magnesium- oder Calciumsulfitbasis. Bei der Chemikalienrückgewinnung führt eine Mischung mit Natriumionen zu einer Schmelzpunktserniedrigung im Verbrennungsofen, so dass die Chemikalienrückgewinnung aus der Flugasche und/ oder der Wirkungsgrad der Anlage gestört werden. Für Sulfitzellstoffabriken auf Basis Magnesium wurden daher Verfahren entwickelt, die mit Magnesiumoxid als Base arbeiten. Die dazu notwendigen Apparaturen sind jedoch im Vergleich zur Anwendung von Natronlauge deutlich aufwendiger, da höherer Druck und höhere Temperaturen notwendig sind.

Bleichmittel, die weder Chlorionen noch Kationen wie Na⁺ enthalten oder benötigen, sind daher für eine universelle Anwendung wünschenswert.

Dies gilt für Verbindungen wie Ozon, Stickstoffdioxid und Peressigsäure. Die Bleiche und Delignifizierung erfolgt mit diesen Oxidationsmitteln unter sauren Bedingungen, so dass keine Kationen zugesetzt werden müssen. Trotzdem hat sich bisher aus wirtschaftlichen Gründen keines dieser Bleichmittel durchgesetzt.

Die saure Delignifizierung mit Peroxiden, bevorzugt Wasserstoffperoxid, betrifft die US-A 4222819 von Fossum et. al. Nach diesem Verfahren schliesst sich an die saure Behandlung eine alkalische Extraktionsstufe an, um das löslich gewordene Lignin zu entfernen.

Da unmittelbar anschliessend an die saure Behandlung mit Wasserstoffperoxid eine alkalische Behandlung mit Natronlauge folgen muss, entfällt die Möglichkeit einer gemeinsamen Eindampfung des Abwassers der Bleichstufen mit der Ablauge z. B. eines Magnesiumsulfitaufschlusses.

In der US-A 4410397 und der USA 4427490 wird die Delignifizierung und Bleiche von Zellstoff in sauren Medien beschrieben und der Zusatz von Metalladditiven zur Verbesserung der Wirkung vorgeschlagen.

Es erscheint jedoch nicht sinnvoll, in den Bleichprozess Schwermetallionen einzuschleusen, die anschliessend das Abwasser belasten.

Aufgabe der Erfindung ist ein Verfahren zum Delignifizieren und Bleichen von Zellstoffen, bei dem eine Rückführung des Abwassers aus der Bleiche in den Chemikalienaufbereitungsprozess problemlos möglich ist.

Gegenstand der Erfindung ist ein Verfahren zur Delignifizierung und Bleiche von Zellstoffen mit Sauerstoff und Wasserstoffperoxid, dadurch gekennzeichnet, dass man Zellstoffpulpen bei einem pH-Wert <5 gleichzeitig mit Wasserstoffperoxid und Sauerstoff behandelt.

Bevorzugt eingesetzt werden Sulfitzellstoffe, die unter Verwendung von Calzium- oder Magnesiumsulfit hergestellt wurden.

Die Mischung enthält Sauerstoff in einer Menge von 0,1 bis 5 Gew.-% und 0,1 bis 3 Gew.-% Wasserstoffperoxid, bezogen auf atro Zellstoff.

Man arbeitet bei 60 bis 120°C, bevorzugt 80 bis 100", bei 2 bis 30%, bevorzugt 8 bis 15%, Stoffdichte und unter einem Sauerstoffdruck von 0,03 bis 0,5 MPa, bevorzugt bei 0,3 MPa.

Der geeignetste pH-Bereich reicht von 1 bis 4, bevorzugt 1,5 bis 3.

Es zeigt sich, dass das erfindungsgemässe Verfahren zu unerwartet günstigen Ergebnissen führt.

Während die Behandlung von Sulfitzellstoff mit Wasserstoffperoxid im Sauren nur einen begrenzten Erfolg zeitigt, und man auch mit Sauerstoff nur eine geringfügige Delignifizierung erreicht, führt die gemeinsame Anwendung von Sauerstoff und Wasserstoffperoxid zu einer deutlichen Verringerung des Ligningehaltes.

Mit der von Fossum et al beschriebenen Kombination von saurer und alkalischer Behandlung gelangt man zu diesen günstigen Ergebnissen nicht. Auch die Summierung der mit getrennter Wasserstoffperoxid- und Sauerstoff-Behandlung jeweils erzielbaren Reduzierung von Kappa lässt keine Hinweise auf den mit dem erfindungsgemässen Verfahren erreichten starken Ligninabbau zu.

Das Abwasser aus der sauren Sauerstoff/Peroxid-Behandlung kann bei Aufschlussverfahren nach dem Calcium- oder Magnesiumsulfitprozess problemlos im Gegenstrom zum Zellstoff in die Erfassung der Kochsäure zurückgeführt werden.

Schliesst sich eine Endbleiche an die saure Sauerstoff/Peroxid-Behandlung an, zeigt sich als weiterer Vorteil, dass entsprechend dem Ligninabbau bis zu 50% der gesamten durch die Bleiche und Delignⁱfizierung verursachten Abwasserbelastung in der O/P-Stufe entsteht.

Anhand von Tabelle 2 sind in Form der CSB-Werte (chemischer Sauerstoff-Bedarf) die bei einer konventionellen C-E-H-H-Sequenz und die bei der sauren O/P-Behandlung mit einer sich anschliessenden H-H-Endbleiche anfallenden Abwasserbelastungen zu vergleichen.

Die Kappa-Zahl wurde durch die O/P-Stufe auf. 8,3 erniedrigt.

Die Werte für die Endweisse (R₄₅₇) liegen mit 88,6 (a) und 89,2 (b) sehr dicht zusammen. Die Festigkeiten unterscheiden sich ebenfalls nur sehr wenig. Bei 30 SR werden nach (a) 4,8 km Reisslänge und 820 mNm/m Weiterreissarbeit erhalten, nach (b) 4,7 km Reisslänge und 830 mNm/m Weiterreissarbeit.

Da der CSB-Wert ausschlaggebend für die Höhe der zu zahlenden Abwasserabgabe ist, erweist sich die Variante (b) als kostengünstiger. Sie ermöglicht die Verringerung derAbwasserbelastung durch Eindampfen und Verbrennen der in der sauren O/P-Stufe entstandenen Abwassermenge, in diesem Fall um 26,8 kg 0_{2/}t CSB.

Die verbleibenden 43,1 kg 0_{2/}t CSB weisen einen BSBS-Wert (Biologischer Sauerstoff-Bedarf) von 32,3 kg O₂/t auf, sind also zu 74,9% abbaubar.

Demgegenüber ergibt sich für Sequenz (a) mit 70,2 kg O₂/t CSB ein BSB₅-Wert von 21,2 kg O₂/t, das entspricht einer Abbaurate von nur 30%.

An die O/P-Stufe können sich aber auch andere Bleichsequenzen wie z. B. CD-H-D, H-H-D bzw. P-D oder H-P-D, P-H, H-H anschliessen.

In Tabelle 3 sind die Ergebnisse einer weiteren Variante wiedergegeben.

Die Delignifizierung in der O/P-Stufe betrug nahezu 50%, es wurde eine Kappa-Zahl von 10,5 ermittelt. Die Festigkeiten der mit beiden Sequenzen erzeugten Zellstoffe unterscheiden sich nur geringfügig; bei 30 SR wurden für (a) und (b) 6,2 bzw. 6,0 km Reisslänge sowie 1420 bzw. 1480 mNm/m Weiterreissarbeit ermittelt.

Durch die Rückführung des Abwassers aus der sauren O/P-Stufe in den Chemikalienaufbereitungsprozess des Aufschlusses lässt sich die Abwasserbelastung ausgedrückt als CSB um 48,6% senken, während das aus der Bleichsequenz (a) resultierende Abwasser auf diese einfache Weise nicht reduziert werden kann.

Tabelle 4 belegt die Vorteile einer Kombination des erfindungsgemässen Verfahrens mit der Sauerstoffdelignifizierung in Gegenwart von MgO, die Stand der Technik ist. Die Delignifizierung mit Sauerstoff in Gegenwart von MgO führt zu einem Ligninabbau auf ca. 60% des Ausgangswerts. Durch die anschliessende saure Behandlung mit Sauerstoff und Wasserstoffperoxid wird die Kappa-Zahl auf 8,2 entsprechend <40% des Ausgangswertes gesenkt. Da sowohl das Abwasser der O_{Mg0}- als auch das der O/P-Stufe der Eindampfung zugeführt werden kann, ist eine Verminderung des CSB im Abwasser um über 60% möglich.

Eine weitere bevorzugte Ausführungsform bvesteht in der Kombination mit der Delignifizierung in Gegenwart von Magnesiumoxid, Wasserstoffperoxid und Sauerstoff im alkalischen Bereich. Das folgende Beispiel betrifft Delignifizierung und Bleiche eines Buchesulfit-Zellstoffs mit einer Kappa-Zahl von 16,3:

### 1. Stufe:

O/P in Gegenwart von Magnesiumoxid
Chemikalien: 1,4% H₂O₂, 1 % MgO, 0,5% O2
Bedingungen: 14% Stoffd., 98°C, 90 Min.

Diese Behandlung vermindert die Kappa-Zahl um 6,5 Einheiten auf 9,8. Der Restperoxidgehalt beträgt 0,78%. Durch Zugabe von weiterem Sauerstoff und überschüssiger Schwefelsäure wird ohne Zwischenwäsche eine saure O/P-Behandlung angeschlossen:

### 2. Stufe:

O/P in Gegenwart von Säure
Chemikalien: 0,5% 0₂, 2% H₂SO₄
Bedingungen: 12% Stoffdichte, 95°C, 60 Min.

In dieser Stufe liegt der pH-Wert am Ende bei 1,8, der Restperoxidgehalt bei 0,12% und die Kappa-Zahl bei 5,1. Durch eine intensive Wäsche nach diesen Stufen ist eine Abwasserbelastung von 52,4 kg 0_{2/}t CSB erfassbar. Die Endbleiche des Zellstoffs ist mit zwei Hypochloritstufen möglich:
Bedingungen: 10% Stoffd., 50°C, 120 Min.
Chemikalien: H₁-Stufe, 1,5% NaOCI, 0,15% Amidoschwefelsäure
H_{Z}-Stufe, 0,5% NaOCI, 0,05% Amidoschwefelsäure

Aus der Nachbleiche resultiert eine Belastung des Abwassers von 21,1 kg O₂/t CSB. Der Endweissgehalt beträgt 90,8% Remission (R₄₅₇).

## Patentansprüche

1. Verfahren zur Delignifizierung und Bleiche von Zellstoffen mit Sauerstoff und Wasserstoffperoxid, dadurch gekennzeichnet, dass man den Zellstoff bei einem pH-Wert < 5 gleichzeitig mit Wasserstoffperoxid und Sauerstoff behandelt.

2. Verfahren nach Anspruch 1, dadurch gekennzeichnet, dass man mit einem Sauerstoffdruck von 0,03 bis 0,5 M Pa, einer Sauerstoffkonzentration von 0,1 bis 5 Gew.-%, einer Wasserstoffperoxidkonzentration von 0,1 bis 3 Gew.-%, jeweils bezogen auf atro Zellstoff, einer Stoffdichte von 2 bis 30% in dem pH-Bereich von 1 bis 4 bei einer Temperatur von 60 bis 120°C arbeitet.

3. Verfahren nach den Ansprüchen 1 und 2, dadurch gekennzeichnet, dass eine Delignifizierung mit Sauerstoff in Gegenwart von MgO vorausgeht.

4. Verfahren nach Anspruch 3, dadurch gekennzeichnet, dass man zusätzlich Wasserstoffperoxid einsetzt.

5. Verfahren nach Anspruch 4, dadurch gekennzeichnet, dass man den Zellstoff nach der alkalischen Wasserstoffperoxid/Sauerstoff-Behandlung nicht wäscht und die anschliessende Behandlung bei einem pH <5 gegebenenfalls ohne weiteren Zusatz von Wasserstoffperoxid durchführt.

6. Verfahren nach den Ansprüchen 1 bis 5, dadurch gekennzeichnet, dass sich eine Endbleiche bestehend aus einer C_{D}-H-D, H-H-D, P-D, H-P-D, PH, H-H oder H-D-P-Sequenz anschliesst.

7. Verfahren nach den Ansprüchen 1 bis 6, dadurch gekennzeichnet, dass man Sulfit-Zellstoff einsetzt.

8. Verfahren nach den Ansprüchen 1 bis 7, dadurch gekennzeichnet, dass man Sulfitzellstoffe einsetzt, die unter Verwendung von Calzium-oder Magnesiumsulfit hergestellt wurden.

## Claims

1. A process for the delignification and bleaching of pulps with oxygen and hydrogen peroxide, in which the pulp is simultaneously treated with hydrogen peroxide and oxygen at a pH value <5.

2. A process according to claim 1, in which the treatment is carried out at an oxygen pressure of 0.03 to 0,5 MPa, an oxygen concentration of 0.1 to 5% by weight, a hydrogen peroxide concentration of 0.1 to 3% by weight, the two concentrations being relative to atro pulp, a pulp consistency of 2 to 30% in the pH range of 1 to 4 at a temperature of 60to 120°C.

3. A process according to claim 2, in which the treatment is preceded by a delignification with oxygen in the presence of MgO.

4. A process according to claim 3, in which hydrogen peroxide is additionally applied.

5. A process according to claim 4, in which the pulp is not washed after the alkaline hydrogen peroxide/oxygen treatment and the subsequent treatment is carried out at a pH <5, optinally without further addition of hydrogen peroxide.

6. A process according to claim 1, 2 or 3, in which the treatment is followed by a final bleaching operation comprising a C_{D}-H-D, H-H-D, P-D, H-P-D, PH, H-H or H-D-P sequence.

7. A process according to claim 1, 2 or 3, in which sulphite pulp is used.

8. A process according to claim 1, 2 or 3, in which a sulphite pulp produced with the use of calcium or magnesium sulphite is used.

## Revendications

1. Procédé de délignification et de blanchiment de pâte à papier à l'aide d'oxygène et de peroxyde d'hydrogène caractérisé en ce que l'on traite la pâte à papier à une valeur de pH <5 simultanément avec le peroxyde d'hydrogène et l'oxygène.

2. Procédé selon la revendication 1, caractérisé en ce que l'on travaille avec une pression d'oxygène de 0,03 à 0,5 MPa, une concentration d'oxygène de 0,1 à 5% en poids, une concentration de peroxyde d'hydrogène de 0,1 à 3% en poids, respectivement rapportées à la pâte à papier «atro», une épaisseur de tissu de 2 à 30% dans la zone de pH 1 à 4 à une température de 60 à 120°C.

3. Procédé selon les revendications 1 et 2, caractérisé en ce qu'une délignification à l'aide d'oxygène en présence de MgO est effectuée en premier lieu.

4. Procédé selon la revendication 3, caractérisé en ce que l'on ajoute, en outre, du peroxyde d'hydrogène.

5. Procédé selon la revendication 4, caractérisé en ce que l'on ne lave pas la pâte à papier après le traitement alcalin avec le peroxyde d'hydrogène/oxygène et que l'on effectue le traitement subséquent à un pH <5, éventuellement sans addition supplémentaire de peroxyde d'hydrogène.

6. Procédé selon les revendications 1 à 5, caractérisé en ce qu'un blanchiment final qui consiste en une séquence C_{c}-H-D, H-H-D, P-D, PH, H-H ou H-D-P est rattachée.

7. Procédé selon les revendications 1 à 6, caractérisé en ce qu'on met en œuvre une pâte à papier sulfitée.

8. Procédé selon les revendications 1 à 7, caractérisé en ce que l'on met en œuvre une pâte à papier sulfitée qui a été obtenue par utilisation de sulfite de calcium ou de magnésium.
